# EUROPÄISCHE PATENTANMELDUNG

(11) **EP 0 149 978 A2**
(43) Veröffentlichungstag der Anmeldung: **31.07.1985**
(21) Anmeldenummer: 84810649.8
(22) Anmeldetag: 19.12.1984
(51) Int. Cl.: G03C 5/52, G03C 5/44

(54) **Verfahren zur Herstellung photgraphischer Bilder nach dem Silberfarbbleichverfahren**

(30) Priorität: 20.01.1984 CH 250/84; 08.10.1984 CH 4813/84
(71) Anmelder: ILFORD AG, CH-1701 Fribourg (CH)
(72) Erfinder: Forte, Eddy, Dr., CH-1009 Pully (CH)
(74) Vertreter: Matthews, Richard Nordan

(57) **Zusammenfassung**

@ Verfahren zur Herstellung photographischer Bilder nach dem Silberfarbbleichverfahren durch Verwendung eines photographischen Materials, das auf einem Träger mindestens eine silberhalogenidfreie, einen diffusionsfesten, bleichbaren Bildfarbstoff enthaltende Gelatineschicht, wobei das Verhältnis von Gelatine zu Farbstoff höchstens 10:1 beträgt, und eine unmittelbar darüber auf der der Lichtquelle zugewandten Schichtseite angeordnete bildfarbstofffreie Silberhalogenidemulsionsschicht enthält, und Verarbeitung des belichteten Materials in einem Farb- und Silberbleichbad, das eine Kombination von Oxidationsmitteln der Formel (1a) mit Bleichkatalysatoren der Formeln (2a) und (3), oder des Oxidationsmittels der Formel (1b) mit Bleichkatalysatoren der Formel (2b) enthält.

## Beschreibung

Die vorliegende Erfindung betrifft ein Verfahren zur Herstellung photographischer Bilder nach dem Silberfarbbleichverfahren.

Photographische, nach dem Silberfarbbleichverfahren hergestellte Bilder werden durch Belichtung und Verarbeitung eines photographischen Materials erhalten, das mindestens eine Silberhalogenidemulsionsschicht mit einem bleichbaren Bildfarbstoff enhält. Nach der Entwicklung des bildmässig belichteten Materials wird der Bildfarbstoff an den Stellen des Silberbildes gebleicht, wodurch ein positives Farbbild entsteht. Das Silberfarbbleichverfahren ist in Photographic Science and Engeneering, Vol. 18, Seiten 530 bis 534, ausführlich beschrieben.

Bisher war es nicht möglich, Silberfarbbleichmaterialien herzustellen, die eine für Aufnahmezwecke genügend hohe Empfindlichkeit aufweisen. Dies ist hauptsächlich auf die optische Desensibilisierung durch die im unbelichteten Silberfarbbleichmaterial enthaltenenBildfarbstoffe zurückzuführen, die im gleichen Spektralbereich absorbieren, wie die entsprechenden Silberhalogenidemulsiondn.

Aus GB 421,727 ist es bekannt, dass Bildfarbstoff und Silberhalogenid auch in getrennten, einander benachbarten Schichten verwendet werden können. Der genannte Nachteil der Desensibilisierung durch Bildfarbstoffe kann demgemäss z.B. durch Anordnung der Silberhalogenidemulsionsschicht auf der der Lichtquelle zugewandten Seite der Bildfarbstoff enthaltenden Schicht z.T. überwunden werden. Die Bleichung dieses Farbstoffs durch das in der benachbarten Schicht entwickelte Silberbild ("Fernbleichung") erfolgt durch die Verarbeitung des belichteten und entwickelten Materials in chinoxalin- oder phenazinhaltigen Bleichbädern, wie dies z.B. in GB 514,955 vorgeschlagen wird.

Photographische Bilder mit weissen Bildstellen können nach diesem Verfahren jedoch nicht hergestellt werden, ohne dass ein grosser Ueberschuss an Silber im entwickelten Material vorliegt. Dieser Ueberschuss an Silber erzeugt jedoch eine zu hohe Farbgradation und führt auch zur unerwünschten Bleichung von Bildfarbstoff in solchen Schichten eines Mehrschichtenmaterials, die einer anderen Silberhalogenidemulsionsschicht zugeordnet sind, auch wenn diese durch Gelatinezwischenschichten von der den Silberüberschuss enthaltenden Schicht getrennt sind. Andererseits ist aber ein Silberüberschuss erforderlich, um dem Material eine genügend hohe Empfindlichkeit zu verleihen.

Brauchbares Silberfarbbleichmaterial, das unter normalen Belichtungsverhältnissen als Kameraaufnahmematerial verwendet werden kann, war deshalb also nicht verfügbar.

Es wurde nun gefunden, dass hochempfindliches Silberfarbbleichmaterial, das getrennte Silberhalogenid- und Bildfarbstoffschichten enthält, wobei die bildfarbstoffhaltigen Schichten ein Verhältnis von Gelatine zu Farbstoff von höchstens 10:1 aufweisen, ohne die genannten Nachteile verarbeitet werden kann, wenn die Farb- und Silberbleichung in Gegenwart einer ausgewählten Kombination von Oxidationsmitteln und Bleichkatalysatoren erfolgt.

Gegenstand der vorliegenden Erfindung ist somit ein Verfahren zur Herstellung photographischer Bilder nach dem Silberfarbbleichverfahren durch Belichtung, Entwicklung, Farb- und Silberbleichung und Fixierung eines photographischen Materials, das auf einem Träger mindestens ein photographisches Element aus einer silberhalogenidfreien, einen diffusionsfesten, bleichbaren Bildfarbstoff enthaltenden Gelatineschicht und aus einer unmittelbar darüber auf der der Lichtquelle zugewandten Schichtseite angeordneten bildfarbstofffreien Silberhalogenidemulsionsschicht enthält, dadurch gekennzeichnet, dass
(a) die Bildfarbstoff enthaltende Gelatineschicht ein Verhältnis von Gelatine zu Farbstoff von höchstens 10:1 aufweist,
(b) das bei der Farb- und Silberbleichung verwendete Oxidationsmittel der Formel entspricht, worin R₁ Wasserstoff, Alkyl mit 1 bis 4 Kohlenstoffatomen, _{Amino} oder -SO₃H, R₂ Wasserstoff, Amino oder Hydroxyl und R₃ Wasserstoff, Nitro oder -SO₃H ist, wobei R₃ von -SO₃H verschieden ist, wenn R₁ und R₂ Wasserstoff sind, und
(c) der bei der Farb- und Silberbleichung verwendete Bleichkatalysator der Formel oder entspricht, worin R₄ Wasserstoff oder Amino, R₅ Wasserstoff, Hydroxyl, Alkyl oder Alkoxy mit 1 bis 4 Kohlenstoffatomen oder -O-R₇-SO₃H oder -O-R₇-OH ist, R₅' die Bedeutung von R₅ hat, ausgenommen Wasserstoff und -O-R₇-SO₃H, und R₅' nicht Methyl oder Methoxy ist, wenn R₄ und R₆ Wasserstoff sind, R₆ Wasserstoff oder Alkyl oder Alkoxy mit je 1 bis 4 Kohlenstoffatomen und R₇ Alkylen mit 1 bis 4 Kohlenstoffatomen ist,

wobei solche Oxidationsmittel, worin R₂ Hydroxyl ist, nur zusammen mit mindestens vierfach substituierten Chinoxalinen, solche Oxidationsmittel,worin R₂ Amino ist, nur zusammen mit höchstens dreifach substituierten Chinoxalinen, und das Oxidationsmittel der Formel (1b) nur mit Bleichkatalysatoren der Formel (2b) verwendet werden.

In einer weiteren Ausführungsform betrifft die vorliegende Erfindung auch ein Verfahren zur Herstellung photographischer Bilder nach dem Silberfarbbleichverfahren durch Belichtung, Entwicklung, Farb-und Silberbleichung und Fixierung eines photographischen Materials, das auf einem Träger mindestens ein photographisches Element aus einer silberhalogenidfreien, einen diffusionsfesten, bleichbaren Bildfarbstoff enthaltenden Gelatineschicht und aus einer unmittelbar darüber auf der der Lichtquelle zugewandten Schichtseite angeordneten bildfarbstofffreien Silberhalogenidemulsionsschicht enthält, dadurch gekennzeichnet, dass
(a) die Bildfarbstoff enthaltende Gelatineschicht ein Verhältnis von Gelatine zu Farbstoff von 3:1 bis 10:1 aufweist,
(b) das bei der Farb- und Silberbleichung verwendete Oxidationsmittel der Formel entspricht, worin R₁ Wasserstoff, Alkyl mit 1 bis 4 Kohlenstoffatomen, Amino oder -SO₃H, R₂ Wasserstoff, Amino oder Hydroxyl und R₃ Wasserstoff, Nitro oder -SO₃H ist, wobei R₃ von -SO₃H verschieden ist, wenn R₁ und R₂ Wasserstoff sind, und
(c) der bei der Farb- und Silberbleichung verwendete Bleichkatalysator der Formel oder entspricht, worin R₄ Wasserstoff oder Amino, R₅ Wasserstoff, Hydroxyl, Alkyl oder Alkoxy mit 1 bis 4 Kohlenstoffatomen oder -O-R-SO₃H oder -O-R₇-OH ist, R₅' die Bedeutung von R₅ hat, ausgenommen Wasserstoff und -O-R₇-SO₃H, R₆ Wasserstoff oder Alkyl oder Alkoxy mit je 1 bis 4 Kohlenstoffatomen und R₇ Alkylen mit 1 bis 4 Kohlenstoffatomen ist, wobei solche Oxidationsmittel, worin R₂ Hydroxyl ist, nur zusammen mit mindestens in der 2-, 3-, 6- und 7-Position substituierten Chinoxalinen, solcheOxidationsmittel, worin R₂ Amino ist, nur zusammen mit höchstens in drei der Positionen 2, 3, 6 und 7 s_{ub}- stituierten Chinoxalinen, und das Oxidationsmittel der Formel (lb) nur zusammen mit Bleichkatalysatoren der Formel (2b) verwendet werden.

Die Ringatome im Chinoxalingerüst werden wie folgt numeriert:

Die Definition "höchstens in drei der Positionen 2, 3, 6 und 7 substituiertes Chinoxalin" lässt aber die Substitution der Position 5 und/oder 8 des Chinoxalingerüsts zu. Analog sind in "mindestens in der 2-, 3-, 6- und 7-Position substituierten Chinoxalinen" auch Substituenten in der 5- und/oder 8-Position zulässig.

Die erfindungsgemäss verwendeten Oxidationsmittel und Bleichkatalysatoren sind z.B. aus US 4.145.217, US 4.202.698, US 3.963.492 und US 3.961.957 bekannt und können nach den darin beschriebenen Methoden hergestellt werden.

Gegenstand der vorliegenden Erfindung sind ferner die nach dem erfindungsgemässen Verfahren hergestellten Bilder sowie die im erfindungsgemässen Verfahren verwendeten Farb- und Silberbleichbäder.

Die Bildfarbstoff enthaltende Gelatineschicht des photographischen Elements im erfindungsgemäss verwendeten Silberfarbbleichmaterial weist ein Verhältnis von Gelatine zu Farbstoff von höchstens 10:1, vorzugsweise von 3:1 bis 10:1 auf. Besonders bevorzugt sind jedoch solche Verhältnisse, die zwischen 4 bis 6:1 liegen. Diese Verhältnisse sind bestimmt durch die vorgegebene Menge _{B}ildfarbstoff und der sich davon ableitenden Menge an Gelatine. Die Mengen des anzuwendenden Bildfarbstoffs sind abhängig von der Art des Farbstoffes und der Art des Materials (Aufsichtsbilder oder Transmissionsbilder). Sie werden so ausgewählt, dass die drei Bildfarbstoffe ein neutrales Schwarz der erforderlichen Maximaldichte ergeben. Für Remissionsmaterialien sind hierzu in der Regel 0,1 bis 0,2 g/m², für Transmissionsmaterial 0,4 bis 0,6 g/m² Bildfarbstoff erforderlich.

Für die erfindungsgemässe Verarbeitung des Silberfarbbleichmaterials eignen sich als Oxidationsmittel solche der Formel (1) und als Bleichkatalysator solche der Formel (2) und (3). Bevorzugte Kombinationen von Oxidationsmittel und Bleichkatalysator sind: mit oder oder

Als weitere geeignete Kombinationen sind zu nennen: und oder

Vorzugsweise enthält das erfindungsgemäss verwendete Material drei photographische Elemente aus einer Silberhalogenid und einer Bildfarbstoff enthaltenden Schicht, wobei letztere jeweils einen Gelb-, Magenta- oder Cyanbildfarbstoff enthält. Gegebenenfalls kann die Bildfarbstoff enthaltende Schicht lichtunempfindliches Silberhalogenid enthalten, das nicht zur Bildbildung beiträgt, z.B. desensibilisiertes oder sehr fein verteiltes Silberhalogenid, um Streueffekte erzielen zu können. Solche Bildfarbstoffe sind wasser- oder auch öllösliche, diffusionsfeste Azofarbstoffe, die z.B. in CH 572.230, CH 572.231, EP 39.312, EP 40.171 und EP 40.172 beschrieben sind. Zur Erzielung spezifischer Empfindlichkeitsverhältnisse kann das erfindungsgemäss verwendete photographische Material aber auch nur ein oder zwei der besagten photographischen Elemente enthalten, während die übrigen Elemente z.B. aus einer einzigen Schicht, die sowohl Bildfarbstoff als auch Silberhalogenid enthält, oder, wie in CH 526.134 erläutert, aus einer Bildfarbstoff und Silberhalogenid enthaltenden Schicht und einer darüber angeordneten Silberhalogenidemulsionsschicht bestehen.

Geeignete Silberhalogenidemulsionen können Silberbromid oder Silberiodobromid sowie aber auch Silberchlorid oder Silberchlorobromid enthalten. Solche Silberhalogenidemulsionen sind z.B. im Research Disclosure Nr. 17.64₃ (Dezember 1978), Nr. 18.155 (Mai 1979) und Nr. 22.534 (Januar 1983) beschrieben. Die Wahl einer bestimmten Silberhalogenidemulsion wird vor allem durch die für das Material geforderte Empfindlichkeit bestimmt.

Im erfindungsgemäss verwendeten Material sind zwischen den einzelnen Elementen Zwischenschichten angeordnet. Diese Schichten, vorzugsweise Gelatineschichten, weisen die 1,5- bis 5-fache Schichtdicke der Bildfarbstoff enthaltenden Schicht auf. Sie verhindern die unerwünschte Wechselwirkung zwischen dem Silberbild des einen Elements und der Bildfarbstoff enthaltenden Schicht des benachbarten Elements. Besonders wirksame Zwischenschichten enthalten 1,4-Benzochinone als sogenannte Bleichhemmer, die die Diffusion von reduziertem Bleichkatalysator von dem einen Element in das andere unterbinden. Geeignete 1,4-Benzochinone sind in EP 117.227 beschrieben. Die Zwischenschichten können z.B. auch Filterfarbstoffe und kolloidales Silber enthalten.

Als Schichtträger für das erfindungsgemäss verwendete Material kommen die üblichen opaken oder transparenten Materialien wie z.B. Cellulosetriacetat, Polyester, polyäthylenbeschichtetes oder lackiertes Papier oder auch synthetische Papiere aus Polystyrol oder Nylon in Frage.

Die im erfindungsgemäss verwendeten Material als Bindemittel für Bildfarbstoff und Silberhalogenid und gegebenenfalls Filterfarbstoff und Bleichhemmer vorliegende Gelatine kann Zusätze wie z.B. Polyvinylalkohol oder Polyvinylpyrrolidon enthalten. Ferner kann ein Teil der Gelatine durch Dispersionen nichtwasserlöslicher, hochmolekularer Stoffe ersetzt werden, z.B Dispersionspolymerisate aus α,β-ungesättigten Verbindungen wie Acrylsäureestern, Vinylestern und Vinyläthern, Vinylchlorid sowie Vinylidenchlorid. Diese Zusätze können auch in den oben beschriebenen Zwischenschichten enthalten sein. Die Vernetzung der Gelatine erfolgt vorzugsweise mit den in CH 574.980 beschriebenen Triazinderivaten.

Die Verarbeitung des belichteten erfindungsgemäss verwendeten Materials erfolgt durch die für Silberfarbbleichmaterialien üblichen Verfahrensschritte Silberentwicklung, Farb- und Silberbleichung, Fixierung und Wässerung, wie dies in CH 584.914 in allen Einzelheiten genau beschrieben ist.

Zur Silberentwicklung können Bäder üblicher Zusammensetzung verwendet werden, z.B. solche, die als Entwicklersubstanz Hydrochinon und gegebenenfalls zusätzlich 3-Pyrazolidone, wie z.B. 1-Phenyl-3-pyrazolidon enthalten. Es kann von Vorteil sein, wenn das Entwicklerbad noch eine Diazinverbindung enthält.

Die Farb- und Silberbleichung wird in einem Bleichbad durchgeführt, das eine starke Säure, ein wasserlösliches Jodid, ein Oxidationsschutzmittel, ein Oxidationsmittel der Formel (1) und einen Bleichkatalysator der Formel (2) oder (3), vorzugsweise in einer der Kombinationen (I) bis (VI), und gegebenenfalls einen Bleichbeschleuniger enthält.

Als starke Säure enthält das Bleichbad vorzugsweise Schwefelsäure oder Sulfaminsäure.

Als Oxidationsschutzmittel werden mit Vorteil organische Mercaptoverbindungen verwendet. Es hat sich als besonders vorteilhaft erwiesen, die Verbindungen der Formeln oder zu verwenden, worin q eine ganze Zahl im Wert von 2 bis 12, B eine Sulfonsäure- oder Carbonsäuregruppe und m eine der Zahlen 3 und 4 bedeuten. Als Oxidationsschutzmittel verwendbare Mercaptoverbindungen sind in DE 2 258 076 beschrieben. Es können aber auch die entsprechenden Lactonverbindungen als Oxidationsschutzmittel eingesetzt werden, wie in US 3.961.957 vorgeschlagen wird. Geeignete Bleichbeschleuniger sind die aus DE 2 651 969 bekannten wasserlöslichen tertiären Phosphine, die auch gleichzeitig als Oxidationsschutzmittel wirken können.

Als wasserlösliches Jodid wird ein Alkalimetalljodid, vorzugsweise Kaliumjodid eingesetzt.

Der pH-Wert des Bleichbades soll in der Regel kleiner als 2 sein, was durch die bereits erwähnte Schwefelsäure oder Sulfaminsäure ohne weiteres zu erreichen ist. Die Temperatur des Bleichbades, wie auch der anderen Behandlungsbäder, beträgt 20 bis 90°C. Im allgemeinen ist es vorteilhaft, nicht höher als 60°C zu gehen, und z.B. bei 30 bis 40°C zu arbeiten. Es ist aber ein weiterer Vorteil des Verfahrens, dass es bei erhöhter Temperatur, z.B. bei 50°C oder auch noch höher, gute Bilder von normalem Farbgleichgewicht liefert. Durch die Temperaturerhöhung lässt sich die Verarbeitung weiter verkürzen, wobei auch unter diesen Bedingungen die Bäder immer noch lange genug stabil bleiben. Die Mengenverhältnisse der im Bleichbad vorhandenen Komponenten können in ziemlich weiten Grenzen verändert werden und werden zweckmässig analog denjenigen bekannter Methoden gewählt. Vorteilhaft ist es, wenn die Bleichbäder die angegebene, verhältnismässig hohe Menge von 0,5 bis 5 g Farbbleichkatalysator je Liter Badflüssigkeit enthalten. Weiterhin seien folgende Mengenbereiche für die einzelnen Zusätze als zweckmässig erwähnt: 5 bis 20 g Jodid, 0,1 bis 30 g Oxidationsmittel und 0,5 bis 5 g Oxidationsschutzmittel je Liter Bleichbad.

Die Komponenten des Bleichbades können auch in Form von wässrigen oder pastenförmigen Konzentraten vorliegen, die durch z.B. 5- bis 10-fache Verdünnung mit Wasser gebrauchsfertige Lösungen ergeben.

Das Fixierbad kann in bekannter und üblicher Weise zusammengesetzt sein. Als Fixiermittel dient z.B. Natriumthiosulfat oder mit Vorteil Ammoniumthiosulfat, gewünschtenfalls mit Zusätzen wie Natriumbisulfit und/oder Natriummetabisulfit.

Die Wiederholung einzelner Behandlungen (jeweils in einem weiteren Tank mit einem Bad gleicher Zusammensetzung wie das vorangehende) im Rahmen der gegebenen Zeitbegrenzung ist möglich, wodurch in manchen Fällen eine bessere Badausnützung erreicht werden kann. Wenn es die Zahl der zur Verfügung stehenden Tanks und das Zeitprogramm zulassen, so kann man auch zwischen Bädern verschiedener Wirkung Wasserbäder einsetzen. Vom Silberentwicklungsbad bringt man das Material aber meist mit Vorteil unmittelbar in das Bleichbad, vor allem wenn schon das Silberentwicklungsbad einen Farbbleichkatalysator enthält. Alle Bäder können Zusätze wie z.B. Härtungsmittel, Netzmittel, optische Aufheller und/oder UV-Schutzmittel enthalten.

Das erfindungsgemässe Verfahren kann z.B. in der Herstellung positiver Farbbilder in Kopier- oder Aufnahmeautomaten oder in der Schnellverarbeitung anderer Silberfarbbleichmaterialien wie z.B. für wissenschaftliche Aufzeichnungen und Industriezwecke, z.B. farbige Schirmbildphotographie, verwendet werden.

Das erfindungsgemäss verwendete Material besitzt, wenn es wie beschrieben verarbeitet wird, eine Empfindlichkeit von etwa 50 ISO (gegenüber 5 ISO bei herkömmlichen Silberfarbbleichmaterialien) und lässt sich somit auch als Kamerafilmmaterial verwenden.

Beispiel 1: Auf einen weissopaken Schichtträger werden die folgenden Schichten in der angegebenen Reihenfolge aufgetragen:
1. eine Schicht, die 0,780 g/m² Gelatine und 0,148 g/m² des Cyanfarbstoffs der Formel enthält;
2. eine rotempfindliche Silberbromojodidemulsionsschicht, die 0,70 g/m² Gelatine und 0,47 g/m² Silber als Silberbromojodid enthält;
3. eine Zwischenschicht aus 2,2 g/m² Gelatine;
_{4.} eine Schicht, die ₀,75 g/m² Gelatine und 0,145 g/m² des Magentafarbstoffs der Formel enthält;
5. eine grünempfindliche Silberbromojodidemulsionsschicht, die 0,70 g/m² Gelatine und 0,49 g/m² Silber als Silberbromojodid enthält;
6. eine Zwischen- bzw. Gelbfilterschicht, die 2,5 g/m² Gelatine, 0,030 g/m des Gelbfarbstoffs der Formel und 0,016 g/m² kolloidales Silber enthält;
7. eine Schicht, die 0,800 g/m² Gelatine und 0,085 g/m² des Gelbfarbstoffs der Formel (102) enthält;
8. eine blauempfindliche Silberbromidemulsionsschicht, die 0,85 g_{/m}² Gelatine und 0,30 g/m² Silber als Silberbromid enthält, und
9. eine Schutzschicht aus 1,2 g/m² Gelatine.

Das Material enthält ausserdem 0,33 g/m² 2-Amino-4-hydroxy-6-(4-methyl- morpholinium)-1,3,5-triazintetrafluoroborat.

Das Material wird in einer Kamera wie ein Film mit einer Empfindlichkeit von 50 ISO belichtet und wie folgt verarbeitet:

Die Temperatur der Verarbeitungsbäder beträgt in jedem Falle 35°C.

Die verwendeten Bäder haben die folgende Zusammensetzung:

Man erhält eine positive Aufnahme des photographierten Gegenstandes mit guter Lichter- und Schattenzeichnung.

Gleich gute Resultate erhält man, wenn anstelle des angegebenen Bleichbades ein Bleichbad der Zusammensetzung:

oder der Zusammensetzung

verwendet wird.

Gute Resultate erhält man auch, wenn im Bleichbad die Oxidationsmittel und Bleichkatalysatoren gemäss den Kombinationen (I) bis (IV) und (IX) verwendet werden.

Beispiel 2: Auf einen weissopaken Schichtträger werden die folgenden Schichten in der angegebenen Reihenfolge aufgetragen:
1. Eine Schicht, die 1,000 g/m² Gelatine und 0,148 g/m² des Cyanfarbstoffs der Formel (100) enthält;
2. eine rotempfindliche Silberbromojodidemulsionsschicht die 0,7 g/m² Gelatine und 0,47 g/m² Silber als Silberbromojodid enthält;
3. eine Zwischenschicht aus 2,25 g/m² Gelatine;
4. eine grünempfindliche Silberbromojodidemulsionsschicht die 2,5 g/m² Gelatine, ₀,₁₅₄ g_{/}m² des _{M}agentafarbstoffs der Formel (101) und 0,25 g/m² Silber als Silberbromojodid enthält;
5. eine Zwischen- bzw. Gelbfilterschicht, die 1,683 g/m² Gelatine, 0,027 g/m² des Gelbfarbstoffs der Formel (102) und ₀,₀₄₁ g/m² kolloidales Silber enthält;
6. eine blauempfindliche Silberbromojodidemulsionsschicht, die 1,62 g/m² Gelatine, 0,088 g/m² des Gelbfarbstoffs der Formel (102) und 0,23 g/m² Silber als Silberbromojodid enthält, und
7. eine Schutzschicht aus 1,161 g/m² Gelatine.

Das Material enthält ausserdem 0,33 g/m² 2-Amino-4-hydroxy-6-(4-methylmorpholinium)-1,3,5-triazintetrafluoroborat.

Die Rot-, Grün- und Blaulichtanteile eines elektronisch erzeugten Bildes werden mit einer Kathodenstrahlröhre nacheinander auf das Material aufbelichtet. Dann wird wie in Beispiel 1 angegeben, verarbeitet.

Die folgenden Belichtungszeiten ergeben eine farbgerechte Kopie des Videobildes:

Zum Vergleich wird ein Material hergestellt, das den Cyanfarbstoff der Formel (100) und die rotempfindliche Silberbromojodidemulsion in der gleichen Schicht enthält. Die übrigen Schichten sind unverändert.

Dieses Material erfordert nun eine Rotbelichtung von -183 Sekunden.

Beispiel 3: Es wird ein Material, wie in Beispiel 1 beschrieben, hergestellt, wobei jedoch anstelle der Zwischenschicht 3 eine Schicht aus 1 g Gelatine und 0,3 g einer feinteiligen Dispersion eines Bleichhemmers der Formel aufgetragen wird.

Man belichtet und verarbeitet wie in Beispiel 1. angegeben und erhält ein positives Bild des photographierten Gegenstandes, wobei keinerlei Bleichkopplung zwischen der rotempfindlichen Silberhalogenidschicht und der magentafarbstoffhaltigen Schicht auftritt. Dies bedeutet, dass rote Farbtöne mit hoher Farbsättigung wiedergegeben werden können.

## Patentansprüche

1. Verfahren zur Herstellung photographischer Bilder nach dem Silberfarbbleichverfahren durch Belichtung, Entwicklung, Farb- und Silberbleichung und Fixierung eines photographischen Materials, das auf einem Träger mindestens ein photographisches Element aus einer silberhalogenidfreien, einen diffusionsfesten, bleichbaren Bildfarbstoff enthaltenden Gelatineschicht und einer unmittelbar darüber auf der der Lichtquelle zugewandten Schichtseite angeordneten bildfarbstofffreien Silberhalogenidemulsionsschicht enthält, dadurch gekennzeichnet, dass
(a) die Bildfarbstoff enthaltende Gelatineschicht ein Verhältnis von Gelatine zu Farbstoff von höchstens 10:1 aufweist,
(b) das bei der Farb- und Silberbleichung verwendete Oxidationsmittel der Formel entspricht, worin R₁ Wasserstoff, Alkyl mit 1 bis 4 Kohlenstoffatomen, Amino oder -S0₃H, R₂ Wasserstoff, Amino oder Hydroxyl und R₃ Wasserstoff, Nitro oder -SO₃H ist, wobei R₃ von -SO₃H verschieden ist, wenn R₁ und R₂ Wasserstoff sind, und
(c) der bei der Farb- und Silberbleichung verwendete Bleichkatalysator der Formel oder entspricht, worin R₄ Wasserstoff oder Amino, R₅ Wasserstoff, Hydroxyl, Alkyl oder Alkoxy mit 1 bis 4 Kohlenstoffatomen oder -O-R₇-SO₃H oder -0-R₇-OH ist, R_{S}' die Bedeutung von R₅ hat, ausgenommen Wasserstoff und -O-R₇-SO₃E, und R₅' nicht Methyl oder Methoxy ist, wenn R₄ und R₆ Wasserstoff sind, R₆ Wasserstoff oder Alkyl oder Alkoxy mit je 1 bis 4 Kohlenstoffatomen und R₇ Alkylen mit 1 bis 4 Kohlenstoffatomen ist,
wobei solche Oxidationsmittel, worin R₂ Hydroxyl ist, nur zusammen mit mindestens vierfach substituierten Chinoxalinen, solche Oxidationsmittel, worin R₂ Amino ist, nur zusammen mit höchstens dreifach substituierten Chinoxalinen, und die Oxidationsmittel der Formel (lb) nur mit Bleichkatalysatoren der Formel (2b) verwendet werden.

2. Verfahren zur Herstellung photographischer Bilder nach dem Silberfarbbleichverfahren durch Belichtung, Entwicklung, Farb- und Silberbleichung und Fixierung eines photographischen Materials, das auf einem Träger mindestens ein photographisches Element aus einer silberhalogenidfreien, einen diffusionsfesten, bleichbaren Bildfarbstoff enthaltenden Gelatineschicht und einer unmittelbar darüber auf der der Lichtquelle zugewandten Schichtseite angeordneten bildfarbstofffreien Silberhalogenidemulsionsschicht enthält, dadurch gekennzeichnet, dass
(a) die Bildfarbstoff enthaltende Gelatineschicht ein Verhältnis von Gelatine zu Farbstoff von 3:1 bis 10:1 aufweist,
(b) das bei der Farb- und Silberbleichung verwendete Oxidationsmittel der Formel entspricht, worin R₁ Wasserstoff, Alkyl mit 1 bis 4 Kohlenstoffatomen, Amino oder -S0₃H, R₂ Wasserstoff, Amino oder Hydroxyl und R₃ Wasserstoff, Nitro oder -S0₃H ist, wobei R₃ von -S0₂H verschieden ist, wenn R₁ und R₂ Wasserstoff sind, und
(c) der bei der Farb- und Silberbleichung verwendete Bleichkatalysator der Formel oder entspricht, worin R₄ Wasserstoff oder Amino, R₅ Wasserstoff, Hydroxyl, Alkyl oder Alkoxy mit 1 bis 4 Kohlenstoffatomen oder -O-R₇-SO₃H oder -O-R₇-OH ist, R₅' die Bedeutung von R₅ hat, ausgenommen Wasserstoff und -O-R₇-SO₃H, R₆ Wasserstoff oder Alkyl oder Alkoxy mit je 1 bis 4 Kohlenstoffatomen und R₇ Alkylen mit 1 bis 4 Kohlenstoffatomen ist, wobei solche Oxidationsmittel, worin R₂ Hydroxyl ist, nur zusammen mit mindestens in der 2-, 3-, 6- und 7-Position substituierten Chinoxalinen, solch Oxidationsmittel, worin R₂ Amino ist, nur zusammen mit höchstens in drei der Positionen 2, 3, 6 und 7 substituierten Chinoxalinen, und das Oxidationsmittel der Formel (1b) nur zusammen mit Bleichkatalysatoren der Formel (2b) verwendet werden.

3. Verfahren nach einem der Ansprüche 1 oder 2, dadurch gekennzeichnet, dass das Verhältnis von Gelatine zu Farbstoff in der Bildfarbstoff enthaltenden Schicht (4-6):1 beträgt.

4. Verfahren nach einem der Ansprüche 1 oder 2, dadurch gekennzeichnet, dass als Oxidationsmittel und Bleichkatalysator die Kombinationen mit mit oder oder oder verwendet werden.

5. Verfahren nach einem der Ansprüche 1 oder 2, dadurch gekennzeichnet, dass das photographische Material drei photographische Elemente mit je einem Gelb-, Magenta- und Cyanbildfarbstoff enthält.

6. Verfahren nach Anspruch 5, dadurch gekennzeichnet, dass zwischen den photographischen Elementen Zwischenschichten angeordnet sind.

7. Verfahren nach Anspruch 6, dadurch gekennzeichnet, dass die Zwischenschichten Bleichhemmer enthalten.

8. Verfahren nach Anspruch 6, dadurch gekennzeichnet, dass die Zwischenschichten die 1,5- bis 5-fach Dicke der Bildfarbstoff enthaltenden Schicht aufweisen.

9. Die nach dem Verfahren gemäss den Ansprüchen 1 und 2 erhaltenen Bilder.

10. Farb- und Silberbleichzubereitung zur Verwendung im Verfahren nach einem der Ansprüche 1 oder 2, dadurch gekennzeichnet, dass sie ein Oxidationsmittel der Formel (la) und einen Bleichkatalysator der Formel (2a) oder (3), oder ein Oxidationsmittel der Formel (1b) und einen Bleichkatalysator der Formel (2b) enthält.
